# EUROPÄISCHE PATENTANMELDUNG

(11) **EP 4 600 415 A1**
(43) Veröffentlichungstag der Anmeldung: **13.08.2025**
(21) Anmeldenummer: 24156800.5
(22) Anmeldetag: 09.02.2024
(51) Int. Cl.: D04H 1/4258, A24B 13/00, A24F 23/02, B65B 1/02, B65B 9/06, B65B 29/00, D04H 1/435, D04H 1/55

(54) **BEUTEL UMFASSEND EINE BEUTELHÜLLE AUS EINEM WASSER- UND/ODER WASSERDAMPFDURCHLÄSSIGEN VLIESSTOFF UND EIN DARIN ANGEORDNETES FÜLLMATERIAL FÜR ORALE ANWENDUNG ODER ANDERE ANWENDUNGEN MIT KONTROLLIERTER ABGABE VON WIRKSTOFFEN UND VERFAHREN ZUM HERSTELLEN EINES SOLCHEN BEUTELS**

(71) Anmelder: pely-tex GmbH & Co. KG, 23812 Wahlstedt (DE)
(72) Erfinder: RÖTTGER, Henning, Dr., 24568 Kaltenkirchen (DE); KUNZET, Sebastian, 24558 Henstedt-Ulzburg (DE)
(74) Vertreter: Hauck Patent- und Rechtsanwälte PartmbB

(57) **Zusammenfassung**

Beutel mit einer Beutelhülle aus einem wasser- und/oder wasserdampfdurchlässigen Vliesstoff und ein darin angeordnetes Füllmaterial für orale Anwendung oder andere Anwendung mit kontrollierter Freisetzung von Wirkstoffen, wobei der Vliesstoff ein unter vollflächiger Einwirkung von Wärme und Druck thermisch verfestigtes Gemisch aus thermoplastischen Bindefasern und hydrophilen, durch die thermische Verfestigung nicht angeschmolzenen, bevorzugt zellulosischen Fasern enthält und mindestens zwei einander überdeckende Ränder des Vliesstoffes durch eine Heißsiegelnaht miteinander verbunden sind.

## Beschreibung

Die Erfindung betrifft einen Beutel umfassend eine Beutelhülle aus einem wasser- und/oder wasserdampfdurchlässigen Vliesstoff und ein darin angeordnetes Füllmaterial für orale Anwendung oder andere Anwendungen mit kontrollierter Abgabe von Wirkstoffen. Ferner umfasst die Erfindung ein Verfahren zum Herstellen eines Beutels umfassend eine Beutelhülle aus einem wasser- und/oder wasserdampfdurchlässigen Vliesstoff und ein darin angeordnetes Mittel für orale Anwendung oder andere Anwendungen mit kontrollierter Abgabe von Wirkstoffen.

Oraltabak ist ein Tabakprodukt oder nikotinhaltiger Tabakersatzstoff, das eine rasche Aufnahme von Nikotin über die Mundschleimhaut ermöglicht. Bekannt sind Oraltabakpackungen, die eine in der Regel feuchte Tabakzusammensetzung oder ein nikotinhaltiges Substrat in einem Beutelchen aus einem Vliesstoff enthalten. Snus ist eine insbesondere in Skandinavien verbreitete Form von Oraltabak, der aus getrockneten, gemahlenem, mit Wasser, Salz und Aromen versehenem Tabak hergestellt wird. Teilweise wird statt Tabak auch ein nikotinhaltiger Ersatzstoff verwendet, dem ggf. Geschmacksstoffe zugesetzt sind. Der Snus-Beutel wird hinter der Oberlippe oder Unterlippe platziert. Innerhalb von 15 bis 60 Minuten setzt er den Tabakgeschmack bzw. die zugesetzten Geschmacksstoffe und das Nikotin frei. Danach wird der Beutel aus dem Mund entfernt. Diese Form der Freigabe von Wirkstoffen an die Mundschleimhaut eignete sich auch für die Abgabe von Medikamenten, die in einem oralen Beutel enthalten sind und dann über die Mundschleimhaut vom Körper aufgenommen werden. Diese Form der Darreichung eines Medikamentes bietet der Vorteil, dass das Medikament nicht über den Magen aufgenommen werden muss und so der Kontakt mit Magensäure vermieden wird. Weiterhin bietet diese orale Zuführung eines Medikamentes den Vorteil, dass zur Einnahme kein Wasser erforderlich ist und das Medikament trocken im Beutel dargereicht werden kann. Eine typische Anwendung wäre die Darreichung von Acetylsalicylsäure als Schmerzmittel.

Beutel für Snus, das Tabak oder ein Nikotin-Pulver enthält, müssen aus einem Material gefertigt sein, das hydrophil, vorzugsweise spontan mit Speichel benetzbar, thermisch siegelfähig, beständig gegen Geschmacksstoffe wie Menthol und in der oralen Anwendung weich und angenehm ist und besonders an den Siegelnähten keine scharfen Kanten bildet. Die Porengröße des Vliesstoffes muss so eingestellt werden, dass kein Substrat aus dem Beutel austreten kann und der Durchtritt von Flüssigkeit (Speichel) und Geschmacksstoffen nicht beeinträchtigt wird, sodass diese kontrolliert aus dem Beutel abgegeben und in die Mundschleimhaut des Benutzers gelangen können.

Für die Herstellung von solchen Beuteln für orale Anwendungen sind verschiedene Substrate bekannt geworden, die nachfolgend vorgestellt werden.

Wetlaid (nassgelegte Vliesstoffe) sind hydrophile, nassgelegte Vliesstoffe, die in der Regel einen hohen Anteil an zellulosischen Fasern enthalten und mit einem nassfesten Binder hergestellt werden. Häufig enthalten sie einen geringen Anteil an thermoplastischen Fasern. Durch den Zusatz der thermoplastischen Fasern (z.B. PP, PLA etc.) ist das Material heißsiegelfähig, sodass durch Applikation von Druck und Temperatur bzw. durch Ultraschallverschweißung Beutel in einem effizienten Prozess gefertigt werden können. Durch einen hohen Anteil an zellulosischen Fasern (Zellstofffasern (engl. pulp) oder zellulosische Fasern wie Viskose oder Lyocell) ist das Material spontan benetzbar und besonders nach Aufnahme von Flüssigkeit im Mund weich. Das Material ist für Speichel durchlässig, sodass Geschmacksstoffe, die im Speichel gelöst sind, gut hindurchtreten können. Bedingt durch den Herstellungsprozess ist der Anteil längerer Fasern, die zugesetzt werden können, beschränkt, sodass diese Materialien eine teilweise begrenzte Reißfestigkeit aufweisen. Herstellungsbedingt sind diese Vliesstoffe relativ dünn und papierartig, was teilweise als nachteilig für die Haptik ("mouth feel") empfunden wird. Ein weiterer Nachteil besteht darin, dass Wetlaid-Anlagen eine erhebliche Nass-Infrastruktur benötigen, sodass hier größere Anlagen gebaut werden und die Snus-Produktion regelmäßig nur eine kleine Nische im Portfolio der mit diesen Anlagen hergestellten Materialien ausmacht. Dies bedingt häufige Umrüstungen und Stillstandszeiten und macht es schwierig die Hygieneanforderungen an Produkte für den oralen Gebrauch kosteneffizient einzuhalten.

Chemisch verfestigte Vliesstoffe zur Herstellung von oralen Beuteln werden häufig unter Verwendung hydrophiler Fasern wie z.B. Viskose oder Lyocell hergestellt. Als Binder können z.B. Acryl-Polymere oder Acryl-Copolymere zugesetzt werden, sodass das gebildete chemisch verfestigte Vlies unter Anwendung von Druck und Temperatur versiegelt werden kann. Durch geeignete Wahl des Binders lässt sich die Weichheit des Vliesstoffes besonders nach Befeuchtung im Mund des Anwenders gut einstellen. Durch den heutigen Trend, dem Snus Geschmacksstoffe zuzusetzen, kommt es teilweise dazu, dass Teile der Geschmacksstoffe (z.B. Menthol) mit dem Binder in Wechselwirkung treten, sodass dieser aufgeweicht und das Vlies und besonders die Siegelnaht an Festigkeit verliert. Um die Beständigkeit chemisch gebundener Vliesstoffe gegenüber Geschmacksstoffen zu verbessern, werden dem Vlies thermoplastische Fasern zugesetzt, die eine thermische Versiegelung ermöglichen.

Die Verwendung von chemischen Bindern hat neben der begrenzten Beständigkeit gegenüber Geschmacksstoffen wie Menthol den weiteren Nachteil, dass die chemischen Binder, bedingt durch den Herstellungsprozess und die Vernetzung, Bestandteile wie Formaldehyd enthalten können, die teilweise gesundheitlich bedenklich sind und von den Konsumenten als kritisch betrachtet werden.

Die EP 3 784 064 B1 beschreibt ein speicheldurchlässiges Vliesmaterial umfassend kardierte Fasern zur Verwendung in einem oralen Nikotinbeutelprodukt zum Einschließen eines Füllmaterials, das ein teilchenförmiges Nicht-Tabakmaterial und eine Nikotinquelle umfasst. Das Vliesmaterial enthält Stapelfasern auf Zellulosebasis, thermoplastische Fasern und ein Bindemittel zur chemischen Verfestigung des Vliesmaterials. Durch die Zugabe der thermoplastischen Fasern wird die Beständigkeit der Siegelnaht gegenüber Geschmacksstoffen wie Menthol verbessert. Aufgrund der Beeinträchtigung des Bindemittels durch die Geschmacksstoffe nimmt die Siegelfestigkeit dennoch mit der Zeit relativ stark ab. Durch den Auftrag des Bindemittels ist der Herstellungsprozess relativ komplex und können Chemikalien wie Stabilisatoren und gegebenenfalls beim Vernetzen des Binders freigesetztes Formaldehyd in das Produkt kommen, die durch Speichel extrahiert und vom Anwender aufgenommen werden können.

Die WO 2016/040754 A1 beschreibt einen Beutel für die Freisetzung von wasserlöslichen Bestandteilen, der eine Hülle aus einem Nonwoven aufweist, das wärmesiegelbare Bindefasern gemischt mit Zellulosefasern aufweist, das kardiert, wasservernadelt und. punktversiegelt ist. Das Nonwoven kann bindemittelfrei ausgeführt sein. Die Beutelhülle kann durch Einbringen von Siegelnähten geschlossen werden. Durch das Vermeiden des Bindemittels soll die biologische Abbaubarkeit verbessert und die Herstellkosten verringert werden. Nachteilig ist der aufwändige Prozess zur Herstellung des Vliesstoffes, bei dem die Fasern mit einer Krempel abgelegt, dann wasserstrahlverfestigt und schließlich mit einem Gravurkalander thermisch verfestigt werden. Die Wasserstrahlverfestigung soll eine vergleichsweise geringe Beeinträchtigung der Porosität des Vliesstoffes bewirken und den Durchgang von Geschmacksstoffen durch das Nonwoven des Beutels verstärken. Durch die Punktversiegelung soll die Zugfestigkeit des Vliesstoffes verbessert und seiner Längung bei der Verarbeitung entgegengewirkt werden. Bei der Punktversiegelung soll der Vliesstoff an diskreten Punkten teilweise oder vollständig geschmolzen werden. Da der Vliesstoff nur mechanisch durch Wasserstrahlen und thermisch nur punktuell verfestigt ist, weist er insgesamt eine geringe Festigkeit auf. Bei oralen Anwendungen können Fasern aus dem Vliesstoff freigesetzt werden. Dies kann zu einem Festigkeitsverlust und Beeinträchtigungen des Geschmacks führen und ist zu vermeiden.

Ähnlich zu den oralen Beuteln, die einen Wirkstoff enthalten, werden in Beutel verpackte Wirkstoffe auch verwendet, um Substanzen aufzunehmen und zu binden. Ein Beispiel dafür sie Beutel für Trockenmittel. Bei bisherigen Beuteln für Trockenmittel wird häufig für die Beutelhülle ein offenporiges Material in Form von thermisch verfestigten PP-Vliesstoffen verwendet. Als Trockenmittel wird meist Silica-Gel in Form eines Granulats verwendet.

Davon ausgehend liegt der Erfindung die Aufgabe zugrunde, einen Beutel mit einer Beutelhülle aus einem Material zur Verfügung zu stellen, das hydrophil, vorzugsweise von Speichel spontan benetzbar ist, eine gute Permeabilität für Speichel und Geschmacksstoffe bietet, eine geeignete Porosität aufweist, um einen Austritt eines in den Beutel eingefüllten pulverförmigen Füllmaterials mit Wirkstoffen wie z.B. Nikotin zu vermeiden, ohne Bildung scharfer Kanten thermisch siegelfähig ist, frei von Bestandteilen ist, die bei oraler Anwendung freigesetzt werden können und besonders auch im Bereich einer Siegelnaht beständig gegenüber Geschmacksstoffen wie z.B. Menthol ist.

Erfindungsgemäß wird die Aufgabe durch einen Beutel gemäß Anspruch 1 und durch ein Verfahren zum Herstellen eines Beutels gemäß Anspruch 15 gelöst. Vorteilhafte Ausführungsarten des Beutels und des Verfahrens sind in Unteransprüchen und in der nachfolgenden Beschreibung angegeben.

Der erfindungsgemäße Beutel umfasst eine Beutelhülle aus einem wasser- und/oder wasserdampfdurchlässigen Vliesstoff und ein darin angeordnetes Füllmaterial für orale Anwendung oder andere Anwendungen mit kontrollierter Freisetzung von Wirkstoffen, wobei der Vliesstoff ein unter vollflächiger Einwirkung von Wärme und Druck thermisch verfestigter Vliesstoff ist, ein Gemisch aus thermoplastischen Bindefasern und hydrophilen, durch die thermische Verfestigung nicht angeschmolzenen, bevorzugt zellulosischen Fasern enthält und mindestens zwei einander überdeckende Ränder des Vliesstoffes durch eine Heißsiegelnaht miteinander verbunden sind.

Bei dem erfindungsgemäßen Beutel ist der Vliesstoff der Beutelhülle besonders weich, da er unter vollflächiger Einwirkung von Wärme und Druck eines Gemisches aus thermoplastischen Bindefasern und hydrophilen, durch die thermische Verfestigung nicht angeschmolzenen, Fasern, bevorzugt zellulosischen Fasern, thermisch verfestigt ist. Durch Einwirkung von Wärme und Druck werden die thermoplastischen Bindefasern angeschmolzen und werden die hydrophilen Fasern nicht angeschmolzen. Vorzugsweise werden hydrophile Fasern eingesetzt, die unter der Einwirkung von Wärme und Druck nicht anschmelzen. Hierbei handelt es sich entweder um zellulosische Fasern oder um andere nicht thermoplastische Fasern, oder um thermoplastische Fasern, die bei einer höheren Temperatur als die Prozesstemperatur beim thermischen Verfestigen des Vliesstoffes anschmelzen. Das thermisch verfestigte Material wird abgekühlt und die Fasern werden an Kreuzungsstellen durch das wieder erstarrte thermoplastische Material miteinander verbunden. Hierbei werden thermoplastische Bindefasern miteinander verbunden und können Bindefasern auch mit hydrophilen Fasern verbunden werden. Infolgedessen weist die Beutelhülle eine hohe Reißfestigkeit auf. Durch die hydrophilen Fasern, die in die Matrix der thermoplastischen Bindefasern eingebettet sind, ist eine Benetzbarkeit des Vliesstoffes und eine Durchlässigkeit des Vliesstoffs für Wasser und/oder Wasserdampf gegeben. Da Speichel im Wesentlichen aus Wasser besteht, ist der Vliesstoff durch Speichel benetzbar und für Speichel durchlässig. Vorzugsweise werden als hydrophile Fasern zellulosische oder andere hydrophile Fasern eingesetzt, die spontan durch Wasser und Speichelbenetzbar sind. Eine spontane Benetzbarkeit ist dann gegeben, wenn Wasser oder Speichel ohne Druckausübung die Oberfläche der hydrophilen Fasern benetzt. Aufgrund der hydrophilen Fasern, die in den Vliesstoff eingelagert sind, ist eine Durchlässigkeit und Benetzbarkeit des Vliesstoffes für Wasser oder Speichel selbst dann erreichbar, wenn die thermoplastischen Bindefasern in starkem Maße angeschmolzen werden.

Aufgrund der thermoplastischen Fasern weist der Vliesstoff eine sehr gute Heißsiegelfähigkeit auf und es können Heißsiegelnähte mit hohen Siegelwerten erzeugt werden. Durch die Mischung aus thermoplastischen Bindefasern und hydrophilen Fasern, die unter der Einwirkung von Wärme und Druck nicht anschmelzen, bevorzugt zellulosischen Fasern, bleibt beim thermischen Versiegeln ein Teil der Faserstruktur im Siegelbereich erhalten, sodass sich beim thermischen Versiegeln keine filmartigen Strukturen ausbilden, die an den Rändern des Vliesmaterials scharfe Kanten bilden können. Bei Ausbildung filmartiger Strukturen kann es insbesondere zu scharfen Schnittkanten kommen. Da die Fasern bevorzugt an Kreuzungsstellen durch das angeschmolzene und wieder erstarrte thermoplastische Material zusammengehalten werden und eine zumindest teilweise textile Struktur haben, ist der Vliesstoff weich und inert gegenüber Geschmacksstoffen wie Menthol. Deshalb ist der Vliesstoff besonders gut geeignet für Beutel, die ein Füllmaterial für orale Anwendung mit Geschmacksstoffen wie Menthol enthalten, beispielsweise für Snus-Beutel.

Der Vliesstoff ist unter vollflächiger Einwirkung von Wärme und Druck thermisch verfestigt. Durch die vollflächige Einwirkung von Wärme und Druck und die hydrophilen Fasern, die unter der Einwirkung von Wärme und Druck nicht anschmelzen, wird eine besonders große Anzahl und gleichmäßige Verteilung der Bindestellen über den Vliesstoff unter Erhalt der Faserstruktur und gleichmäßigen Faserverteilung des Vliesstoffes erreicht. Hieraus resultiert eine besonders hohe Festigkeit und Weichheit des Vliesstoffes. Durch die vollflächige Einwirkung von Wärme und Druckwird eine gleichmäßige stoffliche Verbindung der Fasern an Kreuzungsstellen über den gesamten Vliesstoff erreicht, wodurch die Festigkeit erhöht und das Freisetzen einzelner Fasern insbesondere bei oraler Anwendung verhindert wird.

Gemäß einer Ausführungsart der Erfindung ist die thermische Verfestigung unter vollflächiger Einwirkung von Wärme und Druck auf den Vliesstoff eine thermische Verfestigung unter Einwirkung von Wärme und Druck auf über 60 % der Fläche des Vliesstoffes, bevorzugt auf mindestens 80 %, besonders bevorzugt auf mindestens 90 %, ganz besonders bevorzugt auf 100 % der Fläche des Vliesstoffes. Gemäß einer Ausführungsart ist die thermische Verfestigung unter vollflächiger Einwirkung von Wärme und Druck auf den Vliesstoff eine thermische Verfestigung, bei der die Fasern an den Kreuzungsstellen miteinander verbunden werden. Gemäß einer Ausführungsart werden bei der thermischen Verfestigung unter vollständiger Einwirkung von Wärme und Druck auf den Vliesstoff die Fasern an den Kreuzungsstellen miteinander verbunden und wird der Vliesstoff nicht vollständig und bevorzugt auch nicht teilweise geschmolzen. Gemäß einer Ausführungsart werden bei der thermischen Verfestigung unter vollständiger Einwirkung von Wärme und Druck auf den Vliesstoff die Fasern nur an den Kreuzungsstellen miteinander verbunden und wird der Vliesstoff nicht vollständig oder teilweise geschmolzen.

Gemäß einer Ausführungsart ist der Vliesstoff ein durch Kalandrieren (i) mittels Kalanderwalzen mit einer vollständig glatten Mantelfläche oder (ii) mittels Kalanderwalzen mit einer Prägestruktur auf einer glatten Mantelfläche oder (iii) mittels Kalanderwalzen mit einer vollständig glatten Mantelfläche und zusätzlich mittels Kalanderwalzen mit einer Prägestruktur auf der Mantelfläche thermisch verfestigtes Gemisch aus thermoplastischen Bindefasern und hydrophilen Fasern. Das Kalandrieren kann mittels Kalanderwalzen erfolgen, die von verschiedenen Seiten gegen den Vliesstoff gedrückt werden, wobei dem Vliesstoff Wärme zugeführt wird. Alternativ erfolgt das Kalandrieren dadurch, dass der Vliesstoff in einem Ofen oder einer anderen Heizeinrichtung erwärmt (thermisch aktiviert) wird und anschließend mittels einer oder mehrerer Presswalzen mit glatter und/oder mit einer Prägestruktur versehener Mantelfläche kompaktiert wird.

Gemäß einer Ausführungsart ist der Vliesstoff auf zumindest einem Teil seiner Außenseite geprägt, bevorzugt punkt- oder linienförmig. Vorzugsweise ist der Abstand zwischen den Prägepunkten oder Prägelinien kleiner 20 mm, bevorzugt kleiner 10 mm und besonders bevorzugt kleiner 2 mm und/oder ist der Flächenanteil der Außenseite, in der der Vliesstoff geprägt ist, kleiner 40%, bevorzugt kleiner 20% und ganz bevorzugt kleiner 10%. Hierfür werden vorzugsweise Walzen mit einer sehr feinen Gravur verwendet, wobei ein geringer Abstand zwischen den Prägepunkten oder Prägelinien vorhanden ist. Vorteilhaft ist hier ein Abstand kleiner 20 mm, bevorzugt kleiner 10 mm und besonders vorteilhaft kleiner 2 mm sowie die Prägefläche in der der Vliesstoff plastifiziert ist einen Anteil kleiner 40%, bevorzugt kleiner 20% und ganz bevorzugt kleiner 10% an der Außenseite aufweist.

Gemäß einer anderen Ausführungsart ist der Vliesstoff ungeprägt. Infolgedessen hat der Vliesstoff keine Prägestrukturen, sodass er eine im wesentlichen glatte Außenseite aufweist. Somit weist auch der Beutel eine im wesentlichen glatte Außenseite auf. Dabei sind mindestens zwei Ränder des Vliesstoffes durch eine Heißsiegelnaht miteinander verbunden.

Gemäß einer Ausführungsart ist der Vliesstoff nicht mittels Wasserstrahlen oder in anderer Weise mechanisch vorverfestigt. Durch Einsatz eines nichtwasserstrahlverfestigten bzw. nicht-mechanisch verfestigten Vliesstoffes kann erhöhter Herstellungsaufwand vermieden werden.

Gemäß einer anderen Ausführungsart ist der Vliesstoff zusätzlich zur thermischen Verfestigung mittels Wasserstrahlen oder in anderer Weise mechanisch verfestigt.

Gemäß einer Ausführungsart sind die thermoplastischen Bindefasern Monokomponentenfasern und/oder Bikomponentenfasern und/oder andere Mehrkomponentenfasern. Die Bikomponentenfasern und/oder die anderen Mehrkomponentenfasern haben eine Komponente, die bei einer geringeren Temperatur schmilzt, als mindestens eine weitere Komponente. Die thermische Verfestigung und die thermische Versiegelung werden so durchgeführt, dass nur die Komponente der Mehrkomponentenfasern mit der niedrigsten Schmelztemperatur angeschmolzen wird und beim Erstarren benachbarte Fasern an Kreuzungsstellen miteinander verbindet. Die Komponenten der Mehrkomponentenfasern mit einer höheren Schmelztemperatur bleiben als feine Fasern zurück, die durch die geschmolzene Polymerkomponente in die Matrix aus zellulosischen oder anderen hydrophilen Fasern eingebettet sind, die nicht durch die Prozesstemperatur beim thermischen Verfestigen thermisch aktivierbar sind. Dadurch, dass von den Mehrkomponentenfasern die feinen Fasern im Vliesstoff verbleiben, hat der Vliesstoff eine besonders feine textile Oberflächenstruktur. Auch der versiegelte Bereich an den Heißsiegelnähten hat eine weiche textile und keine filmartige Oberflächenstruktur, sodass der textile Charakter der Siegelnähte besonders ausgeprägt und diese entsprechend weich sind. Dies gilt auch für die Schnittkanten an den Heißsiegelnähten.

Beim thermischen Verfestigen unter vollflächige Einwirkung von Wärme und Druck verbleibt das geschmolzene Material (Polymer) auf der Oberfläche der Mehrkomponentenfasern und sammelt sich auf den Kreuzungspunkten, an denen es die Fasern miteinander verbindet. Das geschmolzene Material wird entlang der Mehrkomponentenfasern besonders gut zu den Kreuzungsstellen geführt und gleichmäßig über das Volumen verteilt. Wenn genügend geschmolzenes Polymer vorhanden ist, kann dieses an den Kreuzungsstellen der Fasern sogenannte Bindersegel ausbilden.

Gemäß einer Ausführungsart sind die Bikomponentenfasern vom Seite-an-Seite-(*Side-by-side*) Typ und/oder vom Mantel/Kern- (*Sheath*/*Core*) Typ, und/oder vom Tortenstück- (*Segmented Pie*) Typ und/oder vom Matrix-Fibril-Typ (*Island in the Sea*)*.*

Bei Monokomponentenfasern kann es beim thermischen Verfestigen zu lokalen Ansammlungen von geschmolzenem Material mit lokal erhöhter Festigkeit, verringertem Faseranteil und reduzierter Weichheit kommen. Gemäß einer Ausführungsart umfassen die Monokomponentenfasern ausschließlich Monokomponentenfasern derselben Art, die denselben Schmelzpunkt aufweisen.

Gemäß einer Ausführungsart umfassen die Monokomponentenfasern niedrig schmelzende und hochschmelzende Monokomponentenfasern. Beim thermischen Verfestigen werden nur die niedrigschmelzenden Monokomponentenfasern angeschmolzen und die hochschmelzenden Monokomponentenfasern nicht. Hierdurch kann erreicht werden, dass ein größerer Anteil der Monokomponentenfasern nach dem thermischen Verfestigen in Form feiner Fasern zurückbleibt, die textile Struktur erhalten bleibt und lokale Ansammlungen von geschmolzenem Material vermindert werden.

Gemäß einer Ausführungsart unterscheiden sich die Schmelztemperaturen der niedrigschmelzenden und der hochschmelzenden Monokomponentenfasern und/oder der einzelnen Komponenten der Bi- oder Mehrkomponentenfasern um mindestens 5 °C, bevorzugt mindestens 10 °C und besonders bevorzugt mindestens 20 °C oder mehr voneinander. Durch deutliche Unterschiede bei den Schmelztemperaturen wird ein gezieltes Anschmelzen der niedrig schmelzbaren Komponente erleichtert, wobei die höher schmelzende Komponente in Form von feinen Fasern erhalten bleibt.

Gemäß einer Ausführungsart sind die Monokomponentenfasern Polyolefinfasern und/oder haben die Mehrkomponentenfasern mindestens eine Komponente aus einem Polyolefin. Polyolefine sind weitgehend inert gegenüber Geschmacksstoffen wie Menthol und besonders für oral applizierbare Beutel mit nikotinhaltiger Füllung geeignet. Gemäß einer Ausführungsart ist der Thermoplast Polypropylen, Polyethylen und/oder Polyester. Gemäß einer Ausführungsart umfassen die Bikomponentenfasern eine niedrigschmelzende Komponente aus Polyethylen und eine höherschmelzende Komponenteente aus Polypropylen bzw. Polyester. Gemäß einer anderen Ausführungsart umfassen die Bikomponentenfasern eine Komponente aus Polypropylen und eine weitere Komponente aus Polyethylen.

Gemäß einer Ausführungsart umfassen die hydrophilen Fasern mindestens eine der nachfolgenden Faserarten: zellulosische Fasern, insbesondere zellulosische Regeneratfasern, natürliche Zellulosefasern, andere nicht thermoplastische hydrophile Fasern, insbesondere stärke-basierte Fasern, Baumwollfasern oder tierische Wollfasern, thermoplastische hydrophile Fasern mit einem Schmelzpunkt oberhalb des Schmelzpunktes der thermoplastischen Bindefasern. Gemäß einer Ausführungsart umfassen die zellulosischen Fasern mindestens eine der nachfolgenden Faserarten: Viskosefasern, Lyocellfasern, Baumwollfasern, Zellstofffasern. Bei Viskosefasern und Lyocellfasern handelt es sich um Regeneratfasern und bei Baumwollfasern und Zellstofffasern handelt es sich um natürliche Zellulosefasern.

Gemäß einer Ausführungsart bestehen die Bindefasern und/oder die hydrophilen thermoplastischen Fasern aus mindestens einem der nachfolgenden Polymere: Polymilchsäure (PLA), Zelluloseazetat (CA), Polyhydroxialkanoate (PHA), Polybutylensuccinat (PBS), Polyhydroxybutyrat (PHB). Die vorstehenden Polymere haben den Vorteil, dass sie biologisch abbaubar sind.

Gemäß einer Ausführungsart umfassen die hydrophilen Fasern mindestens zwei Gruppen, die durch Fasern mit verschiedenen Durchmessern gebildet sind, wobei vorzugsweise die dickeren Fasern einen Durchmesser aufweisen, der dem Durchmesser der dünnen Fasern um mindestens 10%, vorzugsweise um mindestens 50%, besonders bevorzugt um mindestens 100% übersteigt. Hierdurch lässt sich die Weichheit der Siegelnaht verbessern, da die dickeren Fasern einen zu geringen Spalt zwischen den Siegelbacken oder anderen Werkzeugen des Siegelwerkzeuges verhindern, der eine Filmbildung begünstigt.

Gemäß einer Ausführungsart enthält der Vliesstoff einen Anteil hydrophiler Fasern von 10 bis 90 Gewichtsprozent, vorzugsweise von 20 bis 50 Gew.-%, vorzugsweise von 30 bis 40 Gewichtsprozent. Durch hohe Anteile hydrophiler Fasern wird eine gute Benetzbarkeit und Durchleitung von Wasser und Wasserdampf und eine weiche textile Haptik erreicht.

Gemäß einer Ausführungsart enthält der Vliesstoff einen Anteil thermoplastischer Bindefasern von 90 bis 10 Gewichtsprozent, vorzugsweise von 80-50 Gewichtsprozent, vorzugsweise von 70 bis 60 Gewichtsprozent. Durch hohe Anteile thermoplastischer Bindefasern wird eine hohe Festigkeit des Vliesstoffes erreicht. Bei Ausführung der thermoplastischen Bindefasern als Bikomponentenfasern tragen nach dem thermischen Verfestigen die verbleibenden feinen Fasern aus der höher schmelzen Komponente zum textilen Charakter bei.

Gemäß einer Ausführungsart ist die Heißsiegelnaht von beiden Seiten in die einander überlappenden Ränder des Vliesstoffes eingebracht. Hierdurch werden Heißsiegelnähte mit besonders hoher Festigkeit erreicht.

Gemäß einer Ausführungsart ist der Beutel ein Schlauchbeutel oder ein Siegelrandbeutel. Die Ausführung als Schlauchbeutel ermöglicht eine besonders schnelle und effiziente Herstellung.

Gemäß einer Ausführungsart weist der Schlauchbeutel eine in Längsrichtung verlaufende Heißsiegelnaht und an den beiden Enden jeweils eine in Querrichtung verlaufende Heißsiegelnaht auf. Bei der Herstellung des Beutels kann auf einen bahnförmigen Vliesstoff das Füllmaterial für orale Anwendung oder andere Anwendungen die Freisetzung eines Wirkstoffes aufgebracht werden. Das Bahnmaterial kann unter Einbringung einer in Längsrichtung verlaufenden Heißsiegelnaht zu einem Schlauch geschlossen und vor und hinter dem aufgebrachten Füllmaterial durch in Querrichtung verlaufenden Heißsiegelnähte geschlossen werden. Von der so gebildeten Beutelkette können einzelne Schlauchbeutel durch einen Schnitt innerhalb der in Querrichtung verlaufenden Heißsiegelnähte abgetrennt werden.

Gemäß einer Ausführungsart weist der Siegelrandbeutel an einem Rand eine Faltlinie oder einen Umschlag und an drei weiteren Rändern Heißsiegelnähte auf. Zur Bildung des Siegelrandbeutels kann ein Streifen des Vliesstoffes in der Mitte gefaltet oder umgeschlagen, die übereinander liegenden Lagen des Vliesstoffes an einander gegenüberliegenden Rändern durch Heißsiegelnähte miteinander versiegelt, an dem noch freien Rand gegenüber der Faltung oder dem Umschlag mit dem Füllmaterial befüllt und an diesem Rand mittels einer Heißsiegelnaht versiegelt werden.

Gemäß einer Ausführungsart ist der Beutel mit einem Füllmaterial gefüllt, das einen Wirkstoff und/oder einen Geschmacksstoff und/oder einen Träger umfasst.

In der vorliegenden Anmeldung wird der Begriff "Wirkstoff" im weitesten Sinne als Bezeichnung für solche Stoffe verstanden, die in relativ kleinen Mengen zugeführt eine große physiologische Wirkung entfalten können. Gemäß einer Ausführungsart ist der Wirkstoff ein Stimulans, ein Sedativum oder ein Arzneistoff. Z.B. können solche Beutel eingesetzt werden, um Medikamente, die als Tablette nur mit Flüssigkeit eingenommen werden können, über einen solchen oralen Beutel über die Mundschleimhaut dem Patienten zuzuführen.

In der vorliegenden Anmeldung wird der Begriff "Geschmacksstoff" als Bezeichnung für solche Stoffe verstanden, die den Geschmackssinn anregen. Die Wahrnehmung von Geschmacksstoffen erfolgt über die Zunge, welche Rezeptoren für süß, sauer, salzig, bitter und umami besitzt.

Gemäß einer Ausführungsart umfasst das Füllmaterial einen oder mehrere der nachfolgenden Bestandteile: Nikotin, Koffein, Taurin, Menthol oder einen oder mehrere andere Geschmacksstoffe, einen Träger.

Ein Träger ist ein Substrat, auf dem ein oder mehrere Wirkstoffe und/oder ein oder mehrere Geschmacksstoffe angeordnet und/oder mit dem sie vermischt sind.

Gemäß einer Ausführungsart besteht das Füllmaterial aus dem Träger und einem oder mehreren darauf angeordneten und/oder damit vermischten Wirkstoffen und/oder Geschmacksstoffen. Gemäß einer anderen Ausführungsart besteht das Füllmaterial aus einem oder mehreren Wirkstoffen und/oder aus einem oder mehreren Geschmacksstoffen.

Der Beutel für orale Anwendung enthält beispielsweise als Füllmaterial Snus mit Nikotin als Wirkstoff oder eine Koffein und/oder Taurin enthaltende Wirkstoffzusammensetzung oder ein Arzneimittel für orale Anwendung , beispielsweise mit Acetylsalicylsäure als Wirkstoff. Der Wirkstoff und ggfs. Geschmacksstoffe können über den Speichel über längere Zeiträume kontrolliert abgegeben und über die Mundschleimhaut aufgenommen werden.

Bei dem erfindungsgemäßen Verfahren zum Herstellen von Beuteln umfassend eine Beutelhülle aus einem wasser- und/oder wasserdampfdurchlässigen Vliesstoff und ein darin angeordnetes Füllmaterial für orale Anwendung oder andere Anwendungen mit kontrollierter Abgabe von Wirkstoffen wird ein Gemisch aus thermoplastischen Bindefasern und hydrophilen, bevorzugt zellulosischen Fasern gebildet, aus dem Gemisch ein nicht-verfestigter Faserflor aus thermoplastischen Bindefasern und hydrophilen Fasern gebildet, aus dem nicht-verfestigten Faserflor durch thermisches Verfestigen unter vollflächiger Einwirkung von Wärme und Druck ein wasser- und/oder wasserdampfdurchlässiger, thermisch verfestigter Vliesstoff aus thermoplastischen Bindefasern und hydrophilen, durch die thermische Verfestigung nicht angeschmolzenen Fasern gebildet und durch Übereinanderlegen mehrerer Lagen des thermisch verfestigten Vliesstoffes und Verbinden der Lagen miteinander durch Heißsiegeln ein Beutel gebildet.

Dem vorstehenden Verfahren zur Herstellung von Beuteln gemäß der Erfindung und den nachfolgenden Ausführungsarten kommen die zu dem erfindungsgemäßen Beutel angeführten Vorteile und Wirkungen, insbesondere soweit sie auf seine Herstellung bezogen sind oder daran anknüpfen, entsprechend zu.

Die thermoplastischen Bindefasern und die hydrophilen Fasern sind so ausgebildet, dass beim thermischen Verfestigen unter Einwirkung von Wärme und Druck auf das nicht-verfestigten Faserflor nur die thermoplastischen Bindefasern und nicht die hydrophilen Fasern angescholzen werden. Infolgedessen werden die Verbindungen zwischen den Fasern durch das beim Abkühlen erstarrte Material der Bindefasern gebildet. Bevorzugt weisen hierfür die hydrophilen Fasern einen höheren Schmelzpunkt als die Bindefasern oder gar keinen Schmelzpunkt auf, wie z.B. Zellulosefasern, die bei einer hinreichend hohen Temperatur oberhalb des Schmelzpunktes der Bindefasern zersetzen.

Gemäß einer Ausführungsart wird der nicht-verfestigte Faserflor aus dem Gemisch aus thermoplastischen Fasern und zellulosischen Fasern mittels beheizter Kalanderwalzen kalandriert. Anstatt über die Kalanderwalzen oder zusätzlich kann die Wärme auch mittels Heißluft zugeführt werden.

Der Druck wird dem nicht-verfestigten Vlies durch Anpressen der Kalanderwalzen zugeführt.

Gemäß einer Ausführungsart wird das Gemisch aus thermoplastischen Bindefasern und hydrophilen Fasern (i) mittels Kalanderwalzen mit einer vollständig glatten Mantelfläche oder (ii) mittels Kalanderwalzen mit einer Prägestruktur auf einer glatten Mantelfläche oder (iii) mittels Kalanderwalzen mit einer vollständig glatten Mantelfläche und zusätzlich mittels Kalanderwalzen mit einer Prägestruktur auf der Mantelfläche mit glatter oder mit strukturierter Mantelfläche kalandriert und/oder nicht mittels Wasserstrahlen mechanisch verfestigt

Gemäß einer Ausführungsart wird das Heißsiegeln mittels beheizter Siegelbacken durchgeführt. Eine weitere Ausführungsart des Heißsiegelns besteht durch Verwendung eines Siegelrades oder durch eine Ultraschallverschweißung.

Gemäß einer Ausführungsart wird der thermisch verfestigte Vliesstoff ausgebreitet, darauf mindestens ein Häufchen eines Füllmaterials aufgebracht, Seitenbereiche des thermisch verfestigten Vliesstoffes über das Häufchen gefaltet und einander überdeckende Lagen des thermisch verfestigten Vliesstoffes an Rändern miteinander durch Heißsiegeln verbunden. Auf diese Weise können Schlauchbeutel gebildet werden.

Gemäß einer Ausführungsart wird eine Lage des thermisch verfestigten Vliesstoffs ausgebreitet, darauf mindestens ein Häufchen des Füllmaterials aufgebracht, das Häufchen mit einer Lage des thermisch verfestigten Vliesstoffes überdeckt und die Ränder der beiden Lagen des thermisch verfestigten Vliesstoffes durch Heißsiegeln miteinander verbunden. Auf diese Weise können Siegelrandbeutel gebildet werden.

Gemäß einer Ausführungsart wird mit mindestens einem bahnförmigen thermisch verfestigten Vliesstoff ein Schlauch mit einer Längssiegelnaht geformt, der Schlauch an einem Ende versiegelt, in den Schlauch das vorzugsweise pulverförmige Füllmaterial eingegeben, danach der Schlauch an dem anderen Ende versiegelt und der so gebildete Beutel von dem bahnförmigen Vliesstoff abgetrenntwird. Geeignete Maschinen werden z.B. von der Merz Verpackungsmaschinen GmbH, Carl-BenzRing 42, 35423 Lich oder G.D S.p.A. Via Battindarno 91, 40133 Bologna (BO), Italy angeboten.

Schließlich betrifft die Erfindung ein Verfahren gemäß der Erfindung oder einer der zuvor beschriebenen Ausführungsarten zum Herstellen eines Beutels gemäß der Erfindung oder einer der zuvor beschriebenen Ausführungsarten.

Eine weitere Erfindung betrifft einen Beutel mit einer Beutelhülle aus einem wasser- und/oder wasserdampfdurchlässigen Vliesstoff und ein darin angeordnetes Trocknungsmittel, wobei der Vliesstoff ein unter vollflächiger Einwirkung von Wärme und Druck thermisch verfestigtes Gemisch aus thermoplastischen Bindefasern und hydrophilen, durch die thermische Verfestigung nicht angeschmolzenen, bevorzugt zellulosischen Fasern enthält und mindestens zwei einander überdeckende Ränder des Vliesstoffes durch eine Heißsiegelnaht miteinander verbunden sind.

Ferner umfasst diese Erfindung ein Verfahren zum Herstellen von Beuteln, umfassend eine Beutelhülle aus einem wasser- und/oder wasserdampfdurchlässigen Vliesstoff und ein darin angeordnetes Trocknungsmittel, bei dem ein Gemisch aus thermoplastischen Bindefasern und hydrophilen, bevorzugt zellulosischen Fasern gebildet wird, aus dem Gemisch ein nicht-verfestigtes Faserflor aus thermoplastischen Bindefasern und hydrophilen Fasern gebildet wird, aus dem nicht-verfestigten Faserflor durch thermisches Verfestigen unter vollflächiger Einwirkung von Wärme und Druck ein wasser- und/oder wasserdampfdurchlässiger, thermisch verfestigter Vliesstoff aus thermoplastischen Bindefasern und hydrophilen, durch die thermische Verfestigung nicht angeschmolzenen Fasern gebildet wird und durch übereinanderlegen mehrerer Lagen des thermisch verfestigten Vliesstoffes und Verbinden der Lagen miteinander durch Heißsiegeln Beutel gebildet werden.

Die weitere Erfindung betrifft somit einen Trockenmittelbeutel und ein Verfahren zu dessen Herstellung. Der erfindungsgemäße Trockenmittelbeutel und sein Herstellungsverfahren hat den Vorteil, dass aufgrund des Erhalts der Faserstruktur sehr feine Fasern eingesetzt werden können, sodass das Trockenmittel auch mit feiner Körnung wirksam im Beutel zurückgehalten werden kann. Ferner kann der Wasserdampfdurchgang durch den Vliesstoff besonders gut eingestellt werden, sodass die Zeitdauer für die Nutzbarkeit des Trockenmittelbeutels bis zur Erschöpfung der Trocknungswirkung genau eingegrenzt werden kann. Zudem verhindert die hohe Festigkeit der Siegelnaht ein unbeabsichtigtes Öffnen des Trockenmittelbeutels. Bei dem Mittel zum Trocknen kann es sich insbesondere um Silica-Gel handeln.

Die für den Beutel von Anspruch 1 und das Verfahren zu dessen Herstellung von Anspruch 15 angegebenen Wirkungen gelten mit den entsprechenden Anpassungen auch für den erfindungsgemäßen Trockenmittelbeutel und das Verfahren zu dessen Herstellung.

Die in den Unteransprüchen und der vorstehenden Beschreibung angegebenen Ausführungsarten zum Beutel von Anspruch 1 und zum Verfahren zu dessen Herstellung gemäß Anspruch 15 und die hierzu angegebenen Wirkungen gelten mit den entsprechenden Anpassungen auch für den erfindungsgemäßen Trockenmittelbeutel und das Verfahren zu seiner Herstellung.

Die Erfindung wird nachfolgend anhand der anliegenden Zeichnungen von Ausführungsbeispielen näher erläutert. In den Zeichnungen zeigen:
- FIG. 1: ein erfindungsgemäßer Snus-Beutel in der Vorderansicht;
- FIG. 2: den Snus-Beutel in der Rückansicht;
- FIG. 3: Mikroskopaufnahme einer Siegelnaht eines thermisch verfestigten (Thermobond) PP-Vliesstoffes im Auflicht. Der Siegelbereich liegt zwischen den schwarzen Markierungen;
- FIG. 4: Mikroskopaufnahme einer Siegelnaht eines chemisch verfestigten Vliesstoffes im Auflicht. Der Siegelbereich ist links durch dieschwarze Markierung begrenzt;
- FIG. 5: Mikroskopaufnahme einer Siegelnaht eines erfindungsgemäßen Vliesstoffes im Auflicht. Der Siegelbereich liegt zwischen den schwarzen Markierungen.

Gemäß FIG. 1 und 2 umfasst ein Snus-Beutel 1 einen Beutel 2 aus einem Vliesstoff 3, in dem kleine Mengen aus Tabakmaterial 4 und/oder ein anderes nikotinhaltiges Material oder anderen Wirkstoffes angeordnet ist. Bei dem Tabakmaterial 4 handelt es sich beispielsweise um Snus. Der Vliesstoff 3 ist aus Viskosefasern und aus Bikomponentenfasern mit einer Polyethylen- und einer Polyester-Komponente hergestellt.

Der Beutel 2 ist als Schlauchbeutel ausgebildet. Ein Streifen aus dem Vliesstoff 3 ist an den Längsseiten übereinandergeschlagen und die Längsränder sind durch eine längsgerichtete Heißsiegelnaht 5 miteinander verbunden. Ferner sind die beiden Querränder des Beutels 2 durch quergerichtete Heißsiegelnähte 6, 7 miteinander verbunden.

Bei der Anwendung wird der Snus-Beutel 1 hinter der Unterlippe und der Oberlippe platziert. Speichel aus der Mundhöhle dringt ein und löst Nikotin und andere Geschmacksstoffe aus dem Tabakmaterial 4 heraus, die über den Speichel an die Mundschleimhaut gelangen.

FIG. 3 zeigt eine Mikroskopaufnahme (Auflicht) eines Vliesstoffes aus angeschmolzenen PP-Fasern bei 30-facher Vergrößerung. Man sieht deutlich die Ausbildung von folienartigen Bereichen. Diese Flächen sind hart und bilden scharfe Schnittkanten.

FIG. 4 zeigt die Siegelnaht eines chemisch verfestigten Vliesstoffes, der heute für Snus-Beutel verwendet wird bei 30-facher Vergrößerung im Auflicht. Man erkennt, dass der Binder im Bereich der Siegelnaht schmilzt und die Poren verschließt. Da der Binder relativ weich ist, bilden sich kaum harte Bereiche bzw. Kanten.

Die Figur 5 zeigt einen erfindungsgemäßen Vliesstoff bei 30-facher Vergrößerung, der die Bikomponentenfasern und Viskosefasern enthält und zur Herstellung eines Beutels gemäß FIG. 1 und 2 geeignet ist. Man erkennt deutlich, dass die faserartige Struktur erhalten bleibt und dass der Anteil der Bikomponentenfasern, die beim Siegeln schmelzen, keine folienartigen Bereiche bilden, sondern sich längs der Fasern verteilen. Dadurch bildet sich eine weiche Siegelnaht aus, die auch keine scharfen/harten Schnittkanten aufweist.

Gut ist zu erkennen, dass der erfindungsgemäße Vliesstoff neben der Siegelnaht trotz der Glattkalandrierung eine Faserstruktur ohne größere plastifizierte Bereiche aufweist.

Für verschiedene Vliesstoffe von herkömmlichen Beuteln und von erfindungsgemäßen Beuteln wurden die Siegelfestigkeiten (Siegelnahtfestigkeiten, Siegelwerte) von Heißsiegelnähten untersucht. Hierfür wurden die folgenden Vliesstoffe verwendet:
- Nonwova CV 29/viv ist ein typische chemisch verfestigtes (mit Binder) Vlies, dass Vinacryl 4378 als Binder verwendet. Das Produkt wird kommerziell von der pely-tex GmbH & Co. KG angeboten.
- Pelytex PES/CV 30/40 ist ein erfinderisches Vlies (30 g/m²) aus einer Mischung aus Viskose Fasern (40 Gew.%) und Bikomponentenfasern (PET Kern und PE Hülle - 60 Gew.% mit gleichem Gewichtsanteilen von PET und PE) das mit einer Glattwalzen-Kalander thermisch verfestigt wurde.
- Pelytex PES/CV 30/20 ist ein erfinderisches Vlies (30 g/m²) aus einer Mischung aus Viskose Fasern (20 Gew.%) und Bikomponentenfasern (PET Kern und PE Hülle - 80 Gew.% mit gleichem Gewichtsanteilen von PET und PE), das mit einer Glattwalzen-Kalander thermisch verfestigt wurde

Weitere Angaben zu den vorgenannten Vliesstoffen sind nachfolgend angeführt:

### Produktaufbau:

**Snus Standard** / **Nonwova CV 29/viv**

| | **Bezeichnung** | **Anteil [in %]** |
|---|---|---|
| Fasertype | 1,7dtex / 40mm Danufil Type V, titandioxidfrei | 45 % |
| Chemietype | Vinacryl 4378 | 55 % |

Pelytex PES/CV 30/20 glatt

| | MaterialMenge [in %] | Materialbezeichnung | Hersteller |
|---|---|---|---|
| Fasertype 1 | 80 | 2,2dtex / 40mm Type EA200W10 (vegan, antimonfrei) | Beaulieu Fibres International |
| Fasertype 2 | 20 | 1,7dtex / 38mm Viscose ECF | Birla Group |

Pelytex PES/CV 30/40 glatt

| | MaterialMenge [in %] | Materialbezeichnung | Hersteller |
|---|---|---|---|
| Fasertype 1 | 60 | 2,2dtex / 40mm Type EA200W10 (vegan, antimonfrei) | Beaulieu Fibres International |
| Fasertype 2 | 40 | 1,7dtex / 38mm Viscose ECF | Birla Group |

Die Kalanderparameter zur Herstellung der erfindungsgemäßen Vliesstoffe sind in der nachfolgenden Tabelle angegeben:

### Kalanderparameter

| | | |
|---|---|---|
| Obere Walze | [°C] Öltemperatur | 169,5 |
| Untere Walze | [°C] Öltemperatur | 171,5 |
| Druck Kalander | [bar] | 102 |
| Kalandergeschwindigkeit | [m/min] | 95 |

Die Siegelfestigkeiten wurden für die folgenden Zustände der verschiedenen Vliesstoffe gemessen:
a) am trockenen nicht behandelten Vlies
b) nachdem der Prüfkörper (versiegelte Vliesstreifen) für 24 h bei Raumtemperatur (23 °C) in ein typisches Nikotinpulver mit Menthol-haltigen Geschmacksstoffen in einem verschlossenen PE Beutel gelagert wurde
c) nachdem der Prüfkörper (versiegelte Vliesstreifen) für 48 h bei Raumtemperatur (23 °C) in ein typisches Nikotinpulver mit Menthol-haltigen Geschmacksstoffen in einem verschlossenen PE Beutel gelagert wurde

Beim Snus-Pulver handelt es sich um:

| | |
|---|---|
| Hersteller: | Swedish Match (US) |
| Produktlinie: | General |
| Variante: | Winter green |
| Inhalt: | tabakbasiertes Produkt (braun) |

Die jeweils unter den vorstehenden Bedingungen ermittelten Siegelwerte der Heißsiegelnähte aus den verschiedenen Vliesstoffen sind in der nachfolgenden Tabelle zusammengestellt:

| | | Siegelwert (ohne Nikotin) | Siegelwert (mit Nikotin 1Tag später) | Siegelwert (mit Nikotin 2 Tage später) |
|---|---|---|---|---|
| Nonwova CV 29/viv (Vinacryl 4378) | [N/50mm] | 10,1 | 0,946 | 1,220 |
| | | 12,1 | 1,090 | 1,020 |
| | | 10,4 | 1,430 | 0,934 |
| Petytex PES/CV 30/40 glatt | [N/50mm] | 26,8 | 17,3 | 17,8 |
| | | 25,8 | 16,5 | 17,3 |
| | | 26,5 | 19,7 | 18,1 |
| Petytex PES/CV 30/20 glatt | [N/50mm] | 20,1 | 20,4 | 23,2 |
| | | 22,3 | 20,1 | 20,4 |
| | | 21,7 | 25,1 | 19,8 |

Für die Auswertung wurde jeweils die gemessene Maximalkraft F max beim Auftrennen der Heißsiegelnaht herangezogen.

In der nachfolgenden Tabelle sind die Siegelbedingungen zusammengefasst, mit denen die Heißsiegelnähte in den verschiedenen Materialien hergestellt wurden. Bei dem Chemobondmaterial handelt es sich in den chemisch verfestigten Vliesstoff und bei dem Thermobondmaterial handelt es sich um die beiden Vliesstoffe aus einer thermisch verfestigten Mischung aus Viskosefasern und Mehrkomponentenfasern.

Siegelbedingungen :

| | Kontaktseite | Kontakttemperatur: | Kontaktzeit: | Kontaktdruck: |
|---|---|---|---|---|
| Chembondmaterial | Einseitig: oben | 300°C | 0,06sec | 9,6bar / 240N |
| Thermobondmaterial | | 190°C | | |

Für die Ermittlung der Siegelnahtfestigkeit wird das Prüfverfahren für Vliesstoffe gemäß DIN EN 29073-3 zugrundegelegt.

Für die Herstellung der versiegelten Muster für die Prüfung der Siegelfestigkeit wurde das Prüfgerät HS-2 des Herstellers RDM Test Equipment Ltd., Unit 39, Golds Nurseries Business Park, Jenkins Drive, Elsenham, Herts. CM22, 6JX, England. verwendet.

In der Tabelle mit den Siegelwerten ist deutlich erkennbar, dass der für den erfindungsgemäßen Beutel verwendete Vliesstoff schon ohne Kontakt zu Nikotin-Pulver mit mentholhaltigen Geschmacksstoffen etwa doppelt so hohe Siegelwerte bietet, wie der konventionell chemisch verfestigte Vliesstoff. Während der konventionell chemisch verfestigte Vliesstoff nach 48 Stunden nur noch etwa 10 % der ursprünglichen Siegelfestigkeit zeigt, bleibt die Siegelfestigkeit des erfindungsgemäßen Vliesstoffes auch nach Kontakt mit mentholhaltigen Nikotin-Pulver weitgehend unverändert.

Für die Ermittlung der Eigenschaften der erfindungsgemäß verwendeten Nonwoven werden folgende Standard-Prüfmethoden der edana / inda zugrunde gelegt:
NWSP 010.1. R0 (15) (Standard-Testmethoden für Nonwoven-Absorption),
NWSP 070.1.R0 (15) (Luftdurchlässigkeit von Nonwoven);
NWSP 120.1.R0 (15) (Dicke von Nonwoven);
NWSP 130.1.R0 (15) (Flächengewicht).

## Patentansprüche

1. Beutel mit einer Beutelhülle aus einem wasser- und/oder wasserdampfdurchlässigen Vliesstoff und ein darin angeordnetes Füllmaterial für orale Anwendung oder andere Anwendung mit kontrollierter Freisetzung von Wirkstoffen, wobei der Vliesstoff ein unter vollflächiger Einwirkung von Wärme und Druck thermisch verfestigtes Gemisch aus thermoplastischen Bindefasern und hydrophilen, durch die thermische Verfestigung nicht angeschmolzenen, bevorzugt zellulosischen Fasern enthält und mindestens zwei einander überdeckende Ränder des Vliesstoffes durch eine Heißsiegelnaht miteinander verbunden sind.

2. Beutel nach Anspruch 1, bei dem der Vliesstoff auf der Außenseite zumindest teilweise geprägt ist, bevorzugt punkt- oder linienförmig, wobei vorzugsweise der Abstand zwischen den Prägepunkten kleiner 20 mm, bevorzugt kleiner 10 mm und besonders bevorzugt kleiner 2 mm ist und/oder der Flächenanteil der Außenseite, in der der Vliesstoff geprägt ist, kleiner 40%, bevorzugt kleiner 20% und ganz bevorzugt kleiner 10% ist.

3. Beutel nach Anspruch 1 oder 2, bei dem der Vliesstoff nicht mittels Wasserstrahlen verfestigt ist.

4. Beutel nach einem der Ansprüche 1 bis 3, bei dem die thermoplastischen Bindefasern Monokomponentenfasern sind, wobei die Monokomponentenfasern denselben Schmelzpunkt haben oder niedrigschmelzende und hochschmelzende Monokomponentenfasern umfassen, und/oder Bikomponentenfasern und/oder andere Mehrkomponentenfasern sind, wobei die Bikomponentenfasern und/oder die anderen Mehrkomponentenfasern eine niedrigschmelzende und eine hochschmelzende Komponente umfassen.

5. Beutel nach Anspruch 3 oder 4 wobei sich die Schmelztemperaturen der niedrigschmelzenden und der hochschmelzenden Monokomponentenfasern und/oder der niedrigschmelzenden und eine hochschmelzenden Komponenten der Bi- oder Mehrkomponentenfasern um mindestens 5°C, bevorzugt mindestens 10 °C und besonders bevorzugt um mindestens 20°C unterscheiden.

6. Beutel nach einem der Ansprüche 1 bis 5, bei dem die Monokomponentenfasern Polyolefinfasern, insbesondere Fasern aus Polypropylen und/oder Fasern aus Polyethylen, und/oder Polyesterfasern sind und/oder bei denen die Mehrkomponentenfasern mindestens eine Komponente aus einem Polyolefin, insbesondere aus Polypropylen und/oder aus Polyethylen, oder aus Polyester haben.

7. Beutel nach einem der Ansprüche 1 bis 6, bei dem die hydrophilen Fasern mindestens eine der nachfolgenden Faserarten umfassen: zellulosische Fasern, insbesondere zellulosische Regeneratfasern, natürliche Zellulosefasern, andere nicht-thermoplastische hydrophile Fasern, thermoplastische hydrophile Fasern mit einem Schmelzpunkt oberhalb des Schmelzpunktes der thermoplastischen Bindefasern.

8. Beutel nach einem der Ansprüche 1 bis 7, bei dem die zellulosischen Fasern mindestens eine der nachfolgenden Faserarten umfassen: Viskosefasern, Lyocellfasern, Baumwollfasern, Zellstofffasern.

9. Beutel nach Anspruch 7 oder 8, bei dem die thermoplastischen hydrophilen Fasern mindestens einen der nachfolgenden Thermoplasten umfassen oder daraus gebildet sind: Polypropylen, Polyethylen oder Polyester.

10. Beutel nach einem der Ansprüche 1 bis 9, bei dem die hydrophilen Fasern mindestens zwei Gruppen umfassen, die durch Fasern mit verschiedenen Durchmessern gebildet sind, wobei vorzugsweise die dickeren Fasern einen Durchmesser aufweisen, der dem Durchmesser der dünnen Fasern um mindestens 10%, vorzugsweise um mindestens 50%, besonders bevorzugt um mindestens 100% übersteigt.

11. Beutel nach einem der Ansprüche 1 bis 10, bei dem der Vliesstoff einen Anteil hydrophiler Fasern von 10 bis 90 Gew %, vorzugsweise von 20 bis 60 Gew %, vorzugsweise von 30 bis 50 Gew % enthält und/oder bei dem der Vliesstoff einen Anteil thermoplastischer Bindefasern von 90 bis 10 Gew %, vorzugsweise von 80 bis 50 Gew %, vorzugsweise von 70 bis 60 Gew % enthält

12. Beutel nach einem der Ansprüche 1 bis 11, bei dem die Heißsiegelnaht von beiden Seiten in die einander überlappenden Ränder eingebracht ist.

13. Beutel nach einem der Ansprüche 1 bis 12, der ein Schlauchbeutel, vorzugsweise mit einer in Längsrichtung verlaufende Heißsiegelnaht und einer in Querrichtung verlaufenden Heißsiegelnaht an den beiden Enden, oder ein Siegelrandbeutel ist.

14. Beutel nach einem der Ansprüche 1 bis 13, der mit einem Füllmaterial enthaltend einen oder mehreren der nachfolgenden Wirkstoffe befüllt ist: Nikotin, Koffein, Taurin, Geschmacksstoffe, ein Arzneistoff.

15. Verfahren zum Herstellen von Beuteln, umfassend eine Beutelhülle aus einem wasser- und/oder wasserdampfdurchlässigen Vliesstoff und ein darin angeordnetes Füllmaterial für orale Anwendung oder andere Anwendungen mit kontrollierter Abgabe von Wirkstoffen, bei dem ein Gemisch aus thermoplastischen Bindefasern und hydrophilen, bevorzugt zellulosischen Fasern gebildet wird, aus dem Gemisch ein Faserflor aus thermoplastischen Bindefasern und hydrophilen, bevorzugt zellulosischen Fasern gebildet wird, aus dem Faserflor durch thermisches Verfestigen unter vollflächiger Einwirkung von Wärme und Druck ein wasser- und/oder wasserdampfdurchlässiger, thermisch verfestigter Vliesstoff aus thermoplastischen Fasern und hydrophilen, durch die thermische Verfestigung nicht angeschmolzenen, bevorzugt zellulosischen Fasern gebildet wird und durch Übereinanderlegen mehrerer Lagen des thermisch verfestigten Vliesstoffes und Verbinden der Lagen miteinander durch Heißsiegeln Beutel gebildet werden.

16. Verfahren nach Anspruch 15, bei dem das Gemisch aus thermoplastischen Fasern und hydrophilen Fasern mittels beheizter Kalanderwalzen kalandriert wird.

17. Verfahren nach Anspruch 15 oder 16, bei dem das Gemisch aus thermoplastischen Bindefasern und hydrophilen Fasern (i) mittels Kalanderwalzen mit einer vollständig glatten Mantelfläche oder (ii) mittels Kalanderwalzen mit einer Prägestruktur auf einer glatten Mantelfläche oder (iii) mittels Kalanderwalzen mit einer vollständig glatten Mantelfläche und zusätzlich mittels Kalanderwalzen mit einer Prägestruktur auf der Mantelfläche mit glatter oder mit strukturierter Mantelfläche kalandriert und/oder nicht mittels Wasserstrahlen mechanisch verfestigt wird.

18. Verfahren nach einem der Ansprüche 15 bis 17, bei dem das Heißsiegeln auf mindestens eine der nachfolgenden Weisen durchgeführt wird:
• mittels beheizter Siegelbacken,
• mittels eines Siegelrades,
mittels Ultraschallverschweißung.

19. Verfahren nach einem der Ansprüche 15 bis 18 zum Herstellen eines Beutels gemäß einem der Ansprüche 1 bis 14.
